# EUROPÄISCHE PATENTSCHRIFT

(11) **EP 0 925 602 B1**
(45) Veröffentlichungstag und Bekanntmachung des Hinweises auf die Patenterteilung: **04.09.2002**
(21) Anmeldenummer: 98931952.0
(22) Anmeldetag: 20.04.1998
(51) Int. Cl.: H01J 61/12

(54) **METALLHALOGENID-ENTLADUNGSLAMPE MIT LANGER LEBENSDAUER**
LONG-LASTING METAL HALIDE DISCHARGE LAMP
LAMPE A DECHARGE AUX HALOGENURES DE METAL PRESENTANT UNE LONGUE DUREE DE VIE

(30) Priorität: 21.04.1997 DE 19716462
(43) Veröffentlichungstag der Anmeldung: 30.06.1999
(73) Patentinhaber: Patent-Treuhand-Gesellschaft für elektrische Glühlampen mbH, 81543 München (DE)
(72) Erfinder: GENZ, Andreas, D-12159 Berlin (DE); GÖLLING, Hans-Werner, D-10625 Berlin (DE)
(86) Internationale Anmeldenummer: DE9801097
(87) Internationale Veröffentlichungsnummer: WO98048446

(56) Entgegenhaltungen:
- EP-A- 0 492 205
- DE-A- 3 242 752
- US-A- 3 852 630
- US-A- 4 360 758
- DATABASE WPI Section Ch, Week 9703 Derwent Publications Ltd., London, GB; Class L03, AN 97-032850 XP002079972 & RU 2 058 620 C (GIREDMET RES INST) , 20. April 1996
- PATENT ABSTRACTS OF JAPAN vol. 017, no. 340 (E-1389), 28. Juni 1993 & JP 05 047348 A (TOSHIBA LIGHTING & TECHNOL CORP), 26. Februar 1993
- PATENT ABSTRACTS OF JAPAN vol. 004, no. 083 (E-015), 14. Juni 1980 & JP 55 050567 A (TOSHIBA CORP), 12. April 1980

## Beschreibung

Die Erfindung betrifft eine Metallhalogenid-Entladungslampe nach dem Oberbegriff des Anspruchs 1. Sie betrifft insbesondere eine Metallhalogenid-Entladungslampe für den Einsatzbereich der Effektlichtbeleuchtung, d.h. mit Farbtemperaturen oberhalb der sog. "Daylight"-Temperatur von 4200 K und mit mittleren Bogenlängen.

Solche Lampen werden vorzugsweise eingesetzt für Leuchten zur Architektur- und Effektbeleuchtung, also insbesondere zur gegenüber der Umgebungsbeleuchtung herausstellenden und verstärkten Akzentbeleuchtung begrenzter Bereiche, z.B. in Haus und Wohnung, in Galerien oder auch bei Veranstaltungen. In diesem Bereich werden an die optischen Eigenschaften des Lichts, insbesondere an die Lokalisierung der Lichterzeugung, an den auf die Lampenleistung bezogenen Lichtstrom und an die Farbtemperatur Anforderungen gestellt, die zwischen dem Bereich der Allgemeinbeleuchtung und speziellen Anforderungen, wie etwa bei der Projektion, einzuordnen sind.

Trotz der gegenüber dem allgemeinen Beleuchtungsbereich etwas erhöhten Ansprüche an die genannten technischen Merkmale solcher Lampen wird auch im Effektlichtbereich großer Wert auf eine möglichst lange Lebensdauer gelegt, um einerseits die Kosten für die Ersatzlampen und den mit dem Austausch verbundenen Arbeitsaufwand zu erniedrigen und andererseits Zuverlässigkeit und Wartungsfreiheit zu erhöhen.

Weiterhin muß dabei auch auf eine gute Farbwiedergabe und die richtige Farbtemperatur geachtet werden.

### Stand der Technik

DE-A-3 242 752 offenbart eine Metallhalogenid-Entladungslampe, die speziell zur Ablösung von Halogenglühlampen mit Farbtemperaturen im Bereich von 3200 K ± 200 K geeignet ist. Das Entladungsgefäß der Lampe enthält neben Argon, Quecksilber und Jod die weiteren Füllungsbestandteile Indium, Natrium, Lithium, Zinn und Thallium. Ziel ist es, mit dieser Lampe Farbtemperaturen im Bereich von 3000 K bis 4600 K und Farbwiedergabeindices von über 90 zu erreichen.

Eine der US-A-3 852 630 zugrundeliegende Aufgabe besteht darin, eine Metallhalogenid-Entladungslampe mit befriedigender Farbwiedergabe auch im roten Bereich des Spektrums bereitzustellen. Dabei soll der bei Verwendung von Lithiumjodid auftretende Nachteil -nämlich eine relativ geringe Lebensdauer der Lampe (einige hundert Betriebsstunden) - vermieden werden. Zur Lösung dieser Aufgabe wird eine Füllung mit den Bestandteilen Edelgas, Quecksilber, Jod sowie Natrium, Kalzium, Thallium und Indium vorgeschlagen.

US A-4 360 758 offenbart eine Metallhalogenid-Entladungslampe mit hoher Lichtausbeute und guter Farbwiedergabe. Die Füllungsbestandteile sind Edelgas, Quecksilber, Jod sowie Thallium, Kalzium, Zinn und Indium.

### Darstellung der Erfindung

Der Erfindung liegt das technische Problem zugrunde, bei einer Metallhalogenid-Entladungslampe nach dem Oberbegriff des Anspruchs 1 die Lebensdauer zu erhöhen.

Dieses Problem wird gelöst durch die kennzeichnenden Merkmale in Anspruch 1. Bevorzugte Ausführungsformen der Erfindung sind in den abhängigen Ansprüchen angegeben.

Zunächst geht die Erfindung davon aus, daß die Entglasung, also zunehmende Kristallisierung des Kolbens einer Metallhalogenid-Entladungslampe wesentlich deren Lebensdauer bestimmt. Daher sieht die Erfindung eine Füllung ohne Seltenerdelement vor, weil sich die Seltenerdelemente als wesentliche Ursache für das Entglasungsphänomen bei zunehmendem Betriebsalter der Lampe herausgestellt haben.

Mit dem erfindungsgemäßen Verzicht auf ein Seltenerdelement hat sich als zusätzliche vorteilhafte Wirkung - neben der Verlängerung der Lebensdauer durch geringere Entglasung - auch eine verringerte Neigung der Lampe zur Schwärzung an der Kolbeninnenwand ergeben. Der beschriebenen zugrundeliegenden Problemstellung entsprechend kann dieser Effekt zu einer Verminderung der Wandbelastung genutzt werden. Zu diesem Zweck kann entweder bei vorgegebener elektrischer Leistungsaufnahme der Lampe der Kolben vergrößert oder umgekehrt bei vorgegebener Kolbengröße die Leistungsaufnahme verringert werden. Dies war in konventioneller Weise bisher nicht möglich, ohne die dann auftretenden Schwärzungsprobleme in Kauf nehmen zu müssen. Die niedrigere Wandbelastung verringert zusätzlich die Entglasungsneigung und verbessert damit über die bereits geschilderte direkte Wirkung des Verzichts auf Seltenerdelemente hinaus die Entglasung und damit die Lebensdauer der Lampe.

Die beschriebenen Wirkungen der Erfindung lassen sich realisieren mit einer Füllung, die neben den konventionellen Bestandteilen Zündgas, Quecksilber und Halogen, die Bestandteile Lithium, Indium, Thallium und Zinn enthält. Dabei sorgt Lithium für den Rotanteil, Indium für den Blauanteil und Thallium für den Grünanteil in der Strahlung der Lampe. Alle drei Elemente strahlen im wesentlichen spektrale Linien ab, so daß erfindungsgemäß Zinn eingesetzt wird, um insbesondere bei niedriger Leistung und Wandbelastung ein gutes Kontinuum zwischen den Linien zu realisieren. Durch die Gesamtheit der kennzeichnenden Merkmale des Anspruchs 1 ergibt sich somit eine Metallhalogenid-Entladungslampe mit der gewünschten spektralen Zusammensetzung des abgestrahlten Lichts und darüber hinaus ganz erheblich verbesserter Lebensdauer.

Bevorzugt sind Lampen mit einer Farbtemperatur von über 4800 K, besser über 5000 K. Wie bereits erläutert, liegt die Bogenlänge der jeweiligen Lampenleistung entsprechend im mittleren Bereich; insbesondere kann die auf die Bogenlänge bezogene spezifische Leistung dabei je nach Ausführungsform zwischen 40 und 80 W/mm liegen. Ein bevorzugter Bereich für die, wie oben erläutert, aufgrund der Erfindung mögliche reduzierte Wandbelastung liegt zwischen 30 und 60 W/cm².

Um die Farbtemperatur hoch auslegen zu können, ist erfindungsgemäß weiterhin vorgesehen sein, daß die Lampenfüllung kein Natrium enthält. Bevorzugt ist insbesondere, daß außer den genannten überhaupt keine weiteren Bestandteile in der Füllung vorhanden sind, von den üblichen Spuren abgesehen.

Bevorzugte Halogene sind die konventionell bekannten Elemente Jod und Brom, d.h. die genannten Metalle Lithium, Indium, Thallium und Zinn werden der Lampe als Jodide und/oder als Bromide zugesetzt. Konventionellerweise wird ferner ein Teil des Quecksilbers als Jodid oder Bromid zugesetzt, um eine übermäßige Lampenschwärzung zu vermeiden. Erfindungsgemäß ergibt sich somit der zusätzliche Vorteil, daß diese Maßnahme bei der beanspruchten Lampenfüllung unnötig ist. Es kann also das Quecksilber elementar und das Halogen in bezug auf die Halogenide der Elemente Lithium, Indium, Thallium, Zinn bezogen stöchiometrisch bzw. nur in Form der Halogenide dieser vier Elemente zugesetzt werden. Damit ergibt sich für die Produktion der Vorteil, daß zumindest eine Komponente weniger anfällt, nämlich das Quecksilberjodid, -bromid bzw. allgemein -halogenid.

Als bevorzugte Konzentrationsbereiche für die vier Elemente aus dem kennzeichnenden Teil des Anspruchs 1 haben sich folgende als vorteilhaft bewährt:
- Lithium: 0,15 - 3,0 µmol/ml, insbesondere 0,15 - 1,5 µmol/ml
- Indium: 0,2 - 2,0 µmol/ml
- Thallium: 0,05 - 0,5 µmol/ml
- Zinn: 0,5 - 5,0 µmol/ml.

Die genannten Konzentrationsbereiche sind nicht nur in der Gesamtkombination, sondern auch jeweils einzeln und unabhängig voneinander sowie in Unterkombinationen von Vorteil.

Einen sinnvollen Anwendungsbereich findet die Erfindung im Leistungsbereich von 200 bis 2500 W pro Lampe, kann aber auch außerhalb dieser Bereiche angewendet werden. Sie eignet sich dabei, wie eingangs bereits erklärt, insbesondere für den Effektlichtmarkt, in dem etwas geringere Anforderungen an den Farbort und die Leuchtdichte als bei speziellen Anwendungen wie im Filmbereich oder Projektionsbereich gestellt werden. Demgegenüber macht sich aber gerade im Effektlichtbereich die deutlich verbesserte Lebensdauer als ökonomisch wesentlicher Vorteil bemerkbar.

Kommerziell erhältliche Lampen sind häufig mit einem zusätzlichen Außenkolben ausgestattet. Dabei können zwischen dem Außen- und dem Innenkolben statt eines Vakuums auch spezielle Gasfüllungen zur Anwendung kommen. Die Erfindung ist in gleicher Weise für Lampen mit oder ohne Außenkolben geeignet.

Der Außenkolben kann z.B. auch als Berührungsschutz vorteilhaft sein, etwa wenn ein an sich mit zwei an entgegengesetzten zwei Seiten versehener Innenkolben in einer nur einseitig anzuschließenden Lampe verwendet werden soll. Dann muß einer der beiden Anschlüsse des Innenkolbens an der Außenwand des Innenkolbens entlang auf die andere Seite geführt werden, wobei ein Außenkolben als Berührungsschutz angebracht ist. Schließlich kann auch der verbesserte Explosionsschutz ein Grund für die Wahl einer Lampe mit Außenkolben sein.

### Ausführungsbeispiel

Ein erstes konkretes Ausführungsbeispiel ist wie folgt ausgelegt:

Eine 300 W Lampe hat eine mittlere Bogenlänge von 5 mm. Sie ist für den Betrieb ohne Außenkolben ausgelegt und hat dabei ein Kolbenvolumen von 1,1 ml. Bei Verwendung eines Außenkolbens würde durch die Erhöhung der Wandtemperatur die Farbtemperatur etwas erniedrigt. Zum Ausgleich würde die Wandbelastung verringert (also die Lampenleistung verringert oder der Innenkolben vergrößert) und/oder der Lithiumjodidanteil verringert, um den angestrebten Farbtemperaturwert zu erhalten. Dieser beträgt im vorliegenden Beispiel 5500 K.

Bei einem Zündgasdruck von 300 mbar Argon werden 45 mg Hg verwendet. Die übrigen Anteile sind 0,4 mg LiJ (entspricht 2,72 µmol Li/ml), 0,32 mg InJ (entspricht 1,2 µmol In/ml), 0,14 mg T1J (entspricht 0,384 µmol T1/ml) sowie 0,85 mg SnBr₂ (entspricht 2,775 µmol Sn/ml).

Mit dieser Lampe wurde ein Lichtstrom von 21 klm erzielt. Die Lebensdauer liegt über 2000 Stunden.

Ein weiteres konkretes Ausführungsbeispiel ist wie folgt ausgelegt:

Eine weitere 300 W Lampe hat eine mittlere Bogenlänge von 5 mm. Sie ist für den Betrieb ohne Außenkolben ausgelegt und hat dabei ein Kolbenvolumen von 1,5 ml. Die Farbtemperatur beträgt 6100 K.

Bei einem Zündgasdruck von 300 mbar Argon werden 45 mg Hg verwendet. Die übrigen Anteile sind 0,04 mg LiJ (entspricht 0,2 µmol Li/ml), 0,63 mg InJ, 0,12 mg T1J sowie 0,67 mg SnBr₂.

Mit dieser Lampe wurde ein Lichtstrom von 22,5 klm erzielt. Die Lebensdauer liegt ebenfalls über 2000 Stunden.

Die räumlich-körperliche Ausgestaltung ist konventionell und entspricht beispielsweise der in der Europäischen Patentanmeldung mit der Anmeldenummer 91 120 910.4 und der Veröffentlichungsnummer 0 492 205 A2 erläuterten Form.

## Patentansprüche

1. Metallhalogenid-Entladungslampe mit einer Farbtemperatur über 4800 K mit einer natriumfreien Füllung aus zumindest folgenden Bestandteilen:
- einem Zündgas,
- Quecksilber und,
- einem Halogen,
**dadurch gekennzeichnet, daß** die Füllung ferner:
- Lithium
- Indium,
- Thallium,
- Zinn und,
- kein Seltenerdelement
enthält.

2. Lampe nach Anspruch 1 mit einer Farbtemperatur über 5000 K.

3. Lampe nach Anspruch 1 oder 2 mit einer auf die Bogenlänge bezogenen spezifischen Leistung von 40 bis 80 W/mm.

4. Lampe nach einem der vorgehenden Ansprüche mit einer Wandbelastung von 30 bis 60 W/cm².

5. Lampe nach einem der vorgehenden Ansprüche, deren Füllung genau die genannten Bestandteile enthält.

6. Lampe nach einem der vorgehenden Ansprüche mit bezüglich der Metallhalogenide - auf die Halogenide der Metalle außer Quecksilber bezogen - stöchiometrischem Halogenanteil in der Füllung.

7. Lampe nach einem der vorgehenden Ansprüche mit folgenden Konzentrationen in der Füllung:
- Lithium: 0,15 - 3,0 µmol/ml
- Indium: 0,2-2,0 µmol/ml
- Thallium: 0,05 - 0,5 µmol/ml
- Zinn: 0,5 - 5,0 µmol/ml.

## Claims

1. Metal halide discharge lamp having a colour temperature of over 4800 K and having a sodium-free fill comprising at least the following constituents:
- a firing gas,
- mercury, and
- a halogen,
**characterized in that** the fill also contains:
- lithium,
- indium,
- thallium,
- tin, and
- no rare earth element

2. Lamp according to Claim 1, having a colour temperature of over 5000 K.

3. Lamp according to Claim 1 or 2, having a specific output, based on the arc length, of 40 to 80 W/mm.

4. Lamp according to one of the preceding claims, having a wall loading of 30 to 60 W/cm².

5. Lamp according to one of the preceding claims, the fill of which contains precisely the constituents listed.

6. Lamp according to one of the preceding claims, having a halogen content in the fill which is stoichiometric with regard to the metal halides - based on the halides of the metals except for mercury.

7. Lamp according to one of the preceding claims, having the following concentrations in the fill:
- lithium: 0.15 - 3.0 µmol/ml
- indium: 0.2 - 2.0 µmol/ml
- thallium: 0.05 - 0.5 µmol/ml
- tin: 0.5 - 5.0 µmol/ml

## Revendications

1. Lampe à décharge aux halogénures métalliques, ayant une température de couleur supérieure à 4800 K et ayant une atmosphère exempte de sodium constituée d'au moins les constituants suivants :
- un gaz d'amorçage,
- du mercure et
- un halogène,
**caractérisée en ce que** l'atmosphère contient en outre :
- du lithium,
- de l'indium,
- du thallium,
- de l'étain et
- pas d'éléments de terres rares.

2. Lampe suivant la revendication 1 ayant une température de couleur supérieure à 5000 K.

3. Lampe suivant la revendication 1 ou 2 ayant une puissance spécifique rapportée à la longueur de l'arc de 40 à 80 W/mm.

4. Lampe suivant l'une des revendications précédentes ayant une charge de paroi de 30 à 60 W/cm².

5. Lampe suivant l'une des revendications précédentes dont l'atmosphère contient exactement les constituants mentionnés.

6. Lampe suivant l'une des revendications précédentes ayant, pour ce qui concerne les halogénures métalliques, rapporté aux halogénures des métaux autres que le mercure, une proportion stoechiométrique d'halogène dans l'atmosphère.

7. Lampe suivant l'une des revendications précédentes ayant les concentrations suivantes de l'atmosphère :
- lithium : 0,15 à 3,0 µmole/ml
- indium : 0,2 à 2,0 µmole/ml
- thallium: 0,05 à 0,5 µmole/ml
- ètain: 0, 5 à 5,0 µmole/ml
